# EUROPÄISCHE PATENTSCHRIFT

(11) **EP 0 460 036 B1**
(45) Veröffentlichungstag und Bekanntmachung des Hinweises auf die Patenterteilung: **01.09.1993**
(21) Anmeldenummer: 90903801.0
(22) Anmeldetag: 19.02.1990
(51) Int. Cl.: D01C 3/02

(54) **EINBADIGES ENTBASTEN UND ENTFÄRBEN VON NATURSEIDEN**
SINGLE-BATH DEGUMMING AND DECOLORIZING OF NATURAL SILKS
BAIN UNIQUE DE DEGOMMAGE ET DE DECOLORATION POUR SOIES NATURELLES

(30) Priorität: 27.02.1989 DE 3906045
(43) Veröffentlichungstag der Anmeldung: 11.12.1991
(73) Patentinhaber: Henkel Kommanditgesellschaft auf Aktien, 40191 Düsseldorf (DE)
(72) Erfinder: GOEBEL, Irmhild, D-4000 Düsseldorf 1 (DE); POPP, Berthold, D-5650 Solingen 11 (DE)
(86) Internationale Anmeldenummer: EP9000268
(87) Internationale Veröffentlichungsnummer: WO9010099

(56) Entgegenhaltungen:
- DE-A- 3 247 095
- Textil Praxis International, July 1988, Konradin Verlag, (Leinfelden, DE), H. Flensberg et al.: "Naturseide und ihre Veredlung", S. 739-747

## Beschreibung

Die Erfindung betrifft Mittel zum einbadigen Entbasten und Entfärben von Naturseiden, ein Verfahren zum Entbasten und Entfärben von Naturseiden sowie die Verwendung von bestimmten Tensiden in bestimmten Mengen zum einbadigen Entbasten und Entfärben von Naturseiden.

Der vom Seidenspinner erzeugte Doppelfaden aus Fibroin ist von Sericin, dem Seidenbast, umhüllt. Da die Sericinhülle der Rohseide einen harten und rauhen Griff, ein mattes Aussehen und eine braune bis gelb/gelb-grüne Farbe verleiht, muß zur Erzielung eines glänzenden, weichen Seidenfadens das Sericin von dem Rohseidenfaden durch Abkochen entfernt werden (Textilpraxis international 739 - 747 (1988)). Die Sericinentfernung, die sogenannte Entbastung, erfolgt häufig in Seifenbädern bei Badtemperaturen zwischen 90 und 98 °C in zwei aufeinanderfolgenden Bädern. Das erste Bad enthält Seifen in Mengen beispielsweise zwischen 12 und 20 g pro Liter. Im zweiten Bad, dem Repassierbad, liegt die Seifenkonzentration beispielsweise zwischen 5 und 15 g pro Liter. In Abhängigkeit von der zu entbastenden Seidenart dauert die Seifenentbastung zwischen 3 und 6 Stunden, in einigen Fällen kann die Entbastungszeit über 6 Stunden betragen. Neben diesen langen Entbastungszeiten, die zur Schädigung des Seidenfadens führen kann, müssen bei der Seifenentbastung weitere Nachteile in Kauf genommen werden. So muß die Entbastung in enthärtendem Wasser durchgeführt werden, um die Bildung unlöslicher Calciumseifen zu vermeiden. Ferner ist aufgrund unbefriedigender Entfärbungsergebnisse ein separater Bleichschritt erforderlich.

Die in DE-OS 32 47 095 beschriebenen wäßrigen Mittel zum Entbasten von Seiden enthalten Polyacrylsäuren mit mittleren Molekulargewichten zwischen 3.500 und 4.500, Sequestrierungsmittel, Borsäure, ein oder mehrere Netzmittel sowie Alkali in Form von Natronlauge. Als Netzmittel werden ethoxylierte Fettalkohole mit 8 bis 18 C-Atomen, C₈₋₁₈-Fettalkoholethersulfate, sulfochloriertes C,₅-Paraffin, 2-Ethylhexylsulfat, Natriumsalz und/oder Nonylphenol mit 4 bis 18 Mol Ethylenoxid genannt. Diese Entbastungsmittel, deren Netzmittelgehalt zwischen 2 und 10 Gewichtsteilen liegt, werden in Entbastungsbädern in Mengen zwischen 10 und 15 g pro Liter eingesetzt. Der Nachteil dieser Mittel besteht darin, daß im Falle von Naturseiden keine zufriedenstellende Entfärbung erzielt werden kann, so daß die Verwendung von Bleichmitteln im Entbastungsbad oder ein separater Bleichschritt erforderlich ist.

Die Aufgabe dervorliegenden Erfindung bestand in der Entwicklung eines Mittel, welches, in Entbastungsbädern eingesetzt, neben einem guten Entbastungsgrad eine so gute Entfärbung auf Naturseiden hervorruft, daß der Einsatz von Bleichmitteln in Entbastungsbädern oder ein separater Bleichschritt überflüssig wird. Des weiteren soll bei Verwendung des zu entwickelnden Mittels innerhalb kurzer Zeit eine vollständige Entbastung und Entfärbung des Rohseidenfadens erzielt werden und der Fibroinfaden nicht geschädigt werden.

Überraschenderweise wurde gefunden, daß die an Mittel zum Entbasten und Entfärben von Naturseiden gestellten hohen Anfoderungen von Mitteln erfüllt werden, die neben 1 - 4 Gew.-% C₁₂-₁₈-Alkansulfonaten mindestens ein weiteres Tensid in Mengen von 10 bis 55 Gew.-% enthalten.

Gegenstand der Erfindung sind dementsprechend wäßrige Mittel zum einbadigen Entbasten und Entfärben von Naturseiden, enthaltend - bezogen auf die wäßrigen Mittel 10 bis 55 Gew.-% Tenside aus einer oder mehreren der folgenden Gruppen:
a) C₁₀₋₂₂-Alkyl- und/oder C₁₀₋₂₂-Alkenylalkohole, alkoxyliert mit 2 bis 40 Mol Ethylenoxid und/oder Propylenoxid mit Jodzahlen zwischen 0 und 60
b) Polyether der allgemeinen Formel in der R¹ einen Alkylrest mit 1 bis 5 C-Atomen oder einen Alkylarylrest mit 8 bis 12 C-Atomen in der Alkylgruppe, R² H oder einen verzweigtkettigen Alkylrest mit 16 bis 24 C-Atomen und n eine Zahl zwischen 2 und 10 bedeutet,
c) aliphatische Carbonsäurealkylester mit 10 bis 22 C-Atomen im Säurerest und 1 - 4 C-Atomen im Alkoholrest,
d) C₁₀₋₂₂-Alkyl- und/oder C₁₀-₂₂-Alkenylsulfate in Form ihrer Alkali-, Erdalkali- und/oder Ammoniumsalze,
e) aliphatische C₁₀₋₂₂-Carbonsäurediethanolamide und/oder -polydiethanolamide und/oder
f) Sulfobernsteinsäuremono- und/oder -di-C₈₋₁₈-alkylester in Form ihrerAlkali-, Erdalkali- und/oderAmmoniumsalze,
   1 bis 7 Gew.-% Polyacrylsäuren mit mittleren Molekulargewichten zwischen 3.500 und 4.500,
   1 bis 5 Gew.-% Sequestrierungsmittel,
   1 bis 6 Gew.-% Borsäure
   1 bis 4 Gew.-% C₁₂₋₁₈-Alkansulfonate in Form ihrer Alkali- und/oderAmmoniumsalze und
   12 bis 35 Gew.-% 25 bis 35 Gew.-%ige Alkalilauge.

Vorzugsweise enthalten die erfindungsgemäßen Mittel - bezogen auf die wäßrigen Mittel 10 bis 50 Gew.-% Tenside aus einer oder mehreren der Gruppen a) bis f)
1 bis 5 Gew.-% Polyacrylsäuren mit mittleren Molekulargewichten zwischen 3.500 und 4.500
1 bis 4 Gew.-% Sequestrierungsmittel, beispielsweise Nitrilotriessigsäure, Alkalisalze von Ethylendiamintetraacetat und/oder Alkalisalze von Phosphonsäuren, wie 1-Hydroxyethan-1,1-diphosphonsäure, Natriumsalz
2 bis 5 Gew.-% Borsäure
1 bis 3 Gew.-% C₁₂₋₁₈-Alkansulfonate in Form ihrerAlkali- und/oderAmmoniumsalze und
13 bis 30 Gew.-% 25 bis 35 Gew.-%ige Alkalilauge, beispielsweise Natron- und/oder Kalilauge.

Ethoxylierte und/oder propoxylierte C₁₀₋₂₂-Alkyl- und/oder C₁₀₋₂₂-Alkenylalkohole mit Jodzahlen zwischen 0 und 60 lassen sich durch Umsetzung von gerad- und/oder verzweigtkettigen C₁₀₋₂₂-Alkyl-und/oder C₁₀₋₂₂-Alkenylalkoholen natürlichen und/odersynthetischen Ursprungs mit Ethylenoxid und/oder Propylenoxid nach bekannten großtechnischen Verfahren herstellen (s. beispielsweise in "Chemische Technologie", Band 7, Seiten 131 bis 132, Carl Hanser Verlag, München-Wien (1986)). Der mittlere Oxalkylierungsgrad der erhaltenen Oxalkylate, der der molaren Menge der angelagerten Alkylenoxide entspricht, liegt zwischen 2 und 40, vorzugsweise zwischen 2 und 10. Als Alkyl- und/oder Alkenylalkohole mit 10 bis 22 C-Atomen, vorzugsweise mit 12 bis 22 C-Atomen, eignen sich beispielsweise Decyl-, Lauryl-, iso-Tridecyl-, Myristyl-, Cetyl-, Stearyl-und/oder Behenylalkohol, ferner technische Cetyl-/Oleylalkoholgemische und/oder technische Alkoholgemische mit überwiegend C,₂-₁₄-Alkyl- und/oder C₁₂₋₁₄-Alkenylalkoholen, C₁₂₋₁₈-Alkyl- und/oder C₁₂-₁₈-Alkenylalkoholen und/oder C₁₈₋₂₂-Alkyl- und/oder C₁₈₋₂₂-Alkenylalkohole, beispielsweise Kokosfettalkohol, Talgfettalkohol und/oder Rübölalkohol. Die Jodzahl ethoxylierter und/oder propoxylierter Alkyl- und/oder Alkenylalkohole liegt vorzugsweise zwischen 0 und 50.

Polyether der allgemeinen Formel können durch Alkoxylierung von Alkylphenolen oder Guerbetalkoholen mit Ethylenoxid nach bekannten großtechnischen Verfahren hergestellt werden ("Chemische Technologie", Band 7, Seiten 129 bis 133, Carl Hanser Verlag, München-Wien (1986)). Der mittlere Oxalkylierungsgrad der erhaltenen Oxalkylate liegt zwischen 2 und 10, vorzugsweise zwischen 4 und 8. Als Alkylphenole werden vorzugsweise Nonylphenole eingesetzt. Geeignete Guerbetalkohole sind durch Kondensation von primären C₈₋₁₂-Fettalkoholen in Gegenwart von Alkali bei Temperaturen zwischen 200 und 300 °C zugänglich (Angew. Chem. 64, 213 bis 220 (1952)). Vorzugsweise wird die Hydroxylgruppe der ethoxylierten Guerbetalkohole mit C₁₋₅-Alkylhalogeniden verethert.

Aliphatische C₁₀₋₂₂-Carbonsäurealkylester sind durch Umesterung von Fetten und Ölen mit überschüssigen C₁₋₄-Alkylalkoholen in Gegenwart alkalischer Katalysatoren zugänglich (Winnacker/Küchler in "Chemische Technologie", Band 7, Seite 105, Carl Hanser Verlag, München-Wien 1986). Vorzugsweise werden Carbonsäuremethylester mit 12 bis 18 C-Atomen, zum Beispiel Laurinsäure-, Myristinsäure-, Palmitinsäure-, Stearin-und/oder Ölsäuremethylester, eingesetzt.

Die Herstellung von C₁₀₋₂₂-Alkyl- und/oder C₁₀₋₂₂-Alkenylsulfaten in Form ihrer Alkali-, Ammonium- und/oder Aminsalze erfolgt in an sich bekannter Weise durch Sulfatierung der entsprechenden Alkyl-und/oderAlkenylalkohole mit Chlorsulfonsäure oder Schwefeltrioxid. Die dabei entstehenden Schwefelsäurehalbester der Alkohole werden anschließend mit beispielsweise Alkalilauge, wie Natronlauge, Ammoniak oder Alkanolaminen, wie Monoethanolamin oder Triethanolamin neutralisiert (Winnacker/Küchler in "Chemische Technologie", Band 7, Seiten 120 bis 123, Carl Hanser Verlag, München-Wien (1986)). Die Edukte Alkyl- und/oder Alkenylalkohole können gerad- oder verzweigtkettig, natürlichen oder synthetischen Ursprungs sein und besitzen 10 bis 22 C-Atome, vorzugsweise 12 bis 18 C-Atome. Beispiele für Alkyl- und/oder Alkenylalkohole sind Decyl-, Lauryl-, Myristyl-, Cetyl-, Stearyl-, Oleyl-, Behenylalkohol sowie Mischungen dieser Alkohole. Vorzugsweise werden Lauryl-, Myristyl-oder Stearylalkohol, Mischungen dieserAlkohole oderAlkoholgemische mit überwiegend C₁₂-₁₈-Alkyl- und/oder C₁₂-₁₈-Alkenylalkoholen und/oder C,₂-₁₄-Alkyl- und/oder C₁₂-₁₄-Alkenylalkoholen, beispielsweise Kokosfettalkohol und/oder Talgfettalkohol, eingesetzt.

Aliphatische C₁₀-₂₂-Carbonsäurediethanolamide und/oder-polydiethanolamide lassen sich durch Umsetzung von aliphatischen, gerad- und/oderverzweigtkettigen C₁₀₋₂₂-Carbonsäuren natürlichen und/odersynthetischen Ursprungs mit Diethanolamin bei Temperaturen zwischen 150 und 180 °C herstellen ("Chemische Technologie", Band 7, Seite 129, Carl Hanser Verlag, München-Wien (1986)). Kokosfettsäurediethanolamid und/oder -polydiethanolamid, Laurinsäurediethanolamid, Laurin-/Myristinsäurediethanolamid und/oderÖlsäurediethanolamid und/oder -polydiethanolamid sind Beispiele für geeignete Diethanolamide und/oder Polydiethanolamide.

Alkali-, Erdalkali- und/oderAmmoniumsalze von Sulfobernsteinsäuremono- und/oder -di-C₈₋₁₈-alkylestern werden durch Veresterung von geradkettigen und/oderverzweigtkettigen Alkylalkoholen natürlichen und/oder synthetischen Ursprungs mit Maleinsäureanhydrid und anschließende Umsetzung mit Natriumhydrogensulfit hergestellt (Winnacker/Küchler: "Chemische Technologie", Band 7, Seiten 119 bis 120, Carl Hanser Verlag, München-Wien, (1986)). Beispiele für Alkylalkohole mit 8 bis 18 C-Atomen, vorzugsweise mit 10 bis 18 C-Atomen sind iso-Octanol, iso-Nonanol, iso-Decanol, Laurylalkohol, Myristylalkohol und/oder Stearylalkohol. Die erfindungsgemäßen Mittel enthalten vorzugsweise Alkalisalze von Sulfobernsteinsäuremono-C10-18-alkylester, beispielsweise Sulfobernsteinsäuremonolaurylester, Natriumsalz.

Weiterer Erfindungsgegenstand ist ein Verfahren zum Entbasten und Entfärben von Naturseiden mitwäßrigen, alkalischen Flotten, enthaltend Polyacrylsäuren mit mittleren Molekulargewichten zwischen 3.500 und 4.500, Sequestrierungsmittel, Netzmittel und Puffersalze, welches dadurch gekennzeichnet ist, daß man Naturseiden in einem Bad bei Temperaturen zwischen 90 und 98 °C mit bleichmittelfreien wäßrigen Flotten mit pH-Werten zwischen 10 und 12 behandelt, die pro Liter Flotte 2,5 bis 10 g Tenside aus einer oder mehreren der folgenden Gruppen

a) C₁₀₋₂₂-Alkyl- und/oder C₁₀₋₂₂-Alkenylalkohole, alkoxyliert mit 2 bis 40 Mol Ethylenoxid und/oder Propylenoxid mit Jodzahlen zwischen 0 und 60,
b) Polyether der allgemeinen Formel in der R¹ eine Alkylgruppe mit 1 bis 5 C-Atomen oder einen Alkylarylrest mit 8 bis 12 C-Atomen in der Alkylgruppe, R² H oder einen verzweigtkettigen Alkylrest mit 16 bis 24 C-Atomen und n eine Zahl zwischen 2 und 10 bedeutet,
c) aliphatische Carbonsäurealkylester mit 10 bis 22 C-Atomen im Säurerest und 1 - 4 C-Atomen im Alkoholrest,
d) C₁₀₋₂₂-Alkyl- und/oder C₁₀₋₂₂-Alkenylsulfate in Form ihrer Alkali-, Erdalkali- und/oder Ammoniumsalze,
e) aliphatische C₁₀₋₂₂-Carbonsäurediethanolamide und/oder -polydiethanolamide und/oder
f) Sulfobernsteinsäuremono- und/oder -di-C₈₋₁₈-alkylester in Form ihrer Alkali-, Erdalkali- und/oderAmmoniumsalze,
   0,25 bis 1,3 g Polyacrylsäuren mit mittleren Molekulargewichten zwischen 3.500 und 4.500,
   0,25 bis 1 g Sequestrierungsmittel
   0,25 bis 1,1 g Borsäure und
   0,25 bis 0,75 g C,₂-₁₈-Alkansulfonate in Form ihrer Alkali- und/oderAmmoniumsalze
   enthalten.
   Vorzugsweise enthalten die wäßrigen Flotten des erfindungsgemäßen Verfahrens pro Liter
   3 bis 7 g Tenside aus einer oder mehreren der Gruppen a) bis f)
   0,25 bis 1,0 g Polyacrylsäuren mit mittleren Molekulargewichten zwischen 3.500 und 4.500
   0,25 bis 0,7 g Sequestrierungsmittel, beispielsweise Nitrilotri essigsäure, Alkalisalze von Ethylendiamintetraacetat und/oder Alkalisalze von Phosphonsäuren, wie 1-Hydroxyethan-1,1-di- phopshonsäure, Natriumsalz
   0,25 bis 1,0 g Borsäure und
   0,25 bis 0,6 g C,₂-₁₈-Alkansulfonate in Form ihrer Alkali- und/ oderAmmoniumsalze.

Ferner ist Gegenstand der Erfindung die Verwendung von Tensiden aus einer oder mehreren der Gruppen a) bis f) in bleichmittelfreien wäßrigen, alkalischen Flotten in Mengen zwischen 2,5 und 10 g Aktivstubstanz pro Liter zum einbadigen Entbasten und Entfärben von Naturseiden.

Der pH-Wert der Flotten wird mit Alkalilaugen, beispielsweise Natron- und/oder Kalilauge auf Werte zwischen 10 und 12 eingestellt.

Besonders bevorzugt werden in den Flotten Tenside aus den Gruppen a) und/oder b) eingesetzt.

Die Herstellung der Flotten des erfindungsgemäßen Verfahrens erfolgt in der Weise, daß demineralisiertem Wasser oder Wasser mit bis zu 26 °dH entweder die erfindungsgemäßen Mittel als solche oder aber Tenside und gegebenenfalls Alkalilauge separat von Polyacrylsäuren, Sequestrierungsmitteln, Borsäure und Alkansulfonaten zugesetzt werden. Naturseiden, beispielsweise Tussahseide, thailändische Wildseide oderchinesische Bergseide, können als Garne auf Spritzarmfärbe-Maschinen oder auf der Barke, als Gewebe auf dem Stern, auf der Seidenhaspelkufe oder auf dem Seidenjet entbastetwerden. In Abhängigkeit vom Maschinentyp liegt das Flottenverhältnis zwischen 1 : 25 und 1 : 100.

Mit dem erfindungsgemäßen Verfahren ist es möglich, Naturseiden innerhalb kurzer Zeit, d. h. innerhalb von 30 bis 60 Minuten in einem Bad zu entfärben und vollständig zu entbasten. Es werden sehr helle Seiden ohne Fibroinschädigungen erhalten, so daß in den meisten Fällen eine Bleiche überflüssig ist. Die Seiden zeichnen sich durch einen vollen, weichen und glatten Griff aus und können mit allen für Seiden geeigneten Farbstoffen, beispielsweise Direkt-, Säure-, Metallkomplex-, Substantiv- und/oder Reaktivfarbstoffen gleichmäßig angefärbt werden.

### Beispiele

Thailändische Wildseide mit intensiver gelber Eigenfarbe (10,1 % Remission) und einem Bastgehalt von ca. 36 Gew.-% wurde bei 98 °C in 1 Stunde mit einer wäßrigen Flotte, enthaltend pro Liter 5 g Tensid, 0,43 g Polyacrylsäure mit einem mittleren Molekulargewicht von 3.800, 0,32 g 1-Hydroxyethan-1,1-diphosphonsäure, Natriumsalz, 0,6 g kristallisierte Borsäure und 0,36 g C₁₅-Alkansulfonat, Natriumsalz (50 Gew.-% Monosulfonat und 50 Gew.-% Disulfonat), auf der Barke entbastet. Der pH-Wert des Entbastungsbades wurde mit Natronlauge auf einen Wert von 11 bis 11,5 eingestellt. Das Flottenverhältnis betrug 1 : 40.

Zum Vergleich wurde unter denselben Bedingungen thailändische Wildseide mit einer Flotte, enthaltend keinen Tensidzusatz, 0,43 g Polyacrylsäure mit einem mittleren Molekulargewicht von 3.800, 0,32 g 1-Hydroxyethan-1,1-diphosphonsäure, Natriumsalz, 0,6 g kristallisierte Borsäure und 0,36 g C₁₅-Alkansulfonat, Natriumsalz (50 Gew.-% Monosulfonat und 50 Gew.-% Disulfonat) entbastet.

Die Ergebnisse sind in der nachfolgenden Tabelle zusammengefaßt. Der Weißgrad wurde auf dem Elrepho-Gerät der Firma Zeiss mit Filter R 46, gemessen als % Remission, bestimmt (je größer der % Remissionswert ist, um so besser ist die Entfärbung).

EO bedeutet Ethylenoxid, PO Propylenoxid.

## Patentansprüche

1. Wäßrige Mittel zum einbadigen Entbasten und Entfärben von Naturseiden, enthaltend, bezogen auf die wäßrigen Mittel, 10 bis 55 Gew.-% Tenside aus einer oder mehreren der folgenden Gruppen:
a) C₁₀₋₂₂-Alkyl- und/oder C₁₀₋₂₂-Alkenylalkohole, alkoxyliert mit 2 bis 40 Mol Ethylenoxid und/oder Propylenoxid mit jodzahlen zwischen 0 und 60
b) Polyether der allgemeinen Formel in der R¹ einen Alkylrest mit 1 bis 5 C-Atomen oder einen Alkylarylrest mit 8 bis 12 C-Atomen in der Alkylgruppe, R² H oder einen verzweigtkettigen Alkylrest mit 16 bis 24 C-Atomen und n eine Zahl zwischen 2 und 10 bedeutet,
c) aliphatische Carbonsäurealkylester mit 10 bis 22 C-Atomen im Säurerest und 1 - 4 C-Atomen im Alkoholrest,
d) C₁₀₋₂₂-Alkyl- und/oder C₁₀₋₂₂-Alkenylsulfate in Form ihrer Alkali-, Erdalkali- und/oder Ammoniumsalze,
e) aliphatische C₁₀-₂₂-Carbonsäurediethanolamide und/oder -polydiethanolamide und/oder
f) Sulfobernsteinsäuremono- und/oder-di-C₈₋₁₈-alkylester in Form ihrerAlkali-, Erdalkali- und/oderAmmoniumsalze,
1 bis 7 Gew.-% Polyacrylsäuren mit mittleren Molekulargewichten zwischen 3.500 und 4.500,
1 bis 5 Gew.-% Sequestrierungsmittel,
1 bis 6 Gew.-% Borsäure
1 bis 4 Gew.-% C₁₂₋₁₈-Alkansulfonate in Form ihrer Alkali-und/oder Ammoniumsalze und
12 bis 35 Gew.-% 25 bis 35 Gew.-%ige Alkalilauge.

2. Mittel nach Anspruch 1, dadurch gekennzeichnet, daß diese Mittel, bezogen auf die wäßrigen Mittel,
10 bis 50 Gew.-% Tenside aus einer oder mehreren der Gruppen a) bis f)
1 bis 5 Gew.-% Polyacrylsäuren
1 bis 4 Gew.-% Sequestrierungsmittel
2 bis 5 Gew.-% Borsäure
1 bis 3 Gew.-% C₁₂₋₁₈-Alkansulfonate in Form ihrer Alkali-und/oder Ammoniumsalze und
13 bis 30 Gew.-% 25 bis 35 Gew.-%ige Alkalilauge
enthalten.

3. Mittel nach einem oder beiden der Ansprüche 1 bis 2, dadurch gekennzeichnet, daß diese Mittel Tenside aus einer oder mehreren der folgenden Gruppen
a) C₁₂₋₂₂-Alkyl- und/oder C₁₂₋₂₂-Alkenylalkohole, alkoxyliert mit 2 bis 10 Mol Ethylenoxid und/oder Propylenoxid mit Jodzahlen zwischen 0 und 50,
b) Polyether der allgemeinen Formel in der R¹ eine Alkylgruppe mit 1 bis 5 C-Atomen, R² einen verzweigtkettigen Alkylrest mit 16 bis 24 C-Atomen und n eine Zahl zwischen 4 und 8 bedeutet,
c) aliphatische Carbonsäuremethylester mit 12 bis 18 C-Atomen,
d) C₁₂₋₁₈-Alkyl- und/oder C₁₂₋₁₈-Alkenylsulfate in Form ihrer Alkalisalze und/oder
e) aliphatische Cᵢₒ-₁₈-Carbonsäurediethanolamide und/oder -polydiethanolamide und/oder
f) Sulfobernsteinsäuremono-C₁₀₋₁₈-alkylester in Form ihrer Alkalisalze enthalten.

4. Mittel nach einem oder mehreren derAnsprüche 1 bis 3, dadurch gekennzeichnet, daßdiese Mittel Tenside aus einer oder mehreren der Gruppen a) und/oder b) enthalten.

5. Verfahren zum Entbasten und Entfärben von Naturseiden mit wäßrigen, alkalischen Flotten, enthaltend Polyacrylsäuren mit mittleren Molekulargewichten zwischen 3.500 und 4.500, Sequestrierungsmittel, Netzmittel und Puffersalze, dadurch gekennzeichnet, daß man Naturseiden in einem Bad bei Temperaturen zwischen 90 und 98 °C mit bleichmittelfreien, wäßrigen Flotten mit pH-Werten zwischen 10 und 12 behandelt, die pro Liter Flotte 2,5 bis 10 g Tenside aus einer oder mehreren der folgenden Gruppen
a) C₁₀₋₂₂-Alkyl- und/oder C₁₀₋₂₂-Alkenylalkohole, alkoxyliert mit 2 bis 40 Mol Ethylenoxid und/oder Propylenoxid mit Jodzahlen zwischen 0 und 60,
b) Polyether der allgemeinen Formel in der R¹ eine Alkylgruppe mit 1 bis 5 C-Atomen oder einen Alkylarylrest mit 9 bis 12 C-Atomen in der Alkylgruppe, R² H oder einen verzweigtkettigen Alkylrest mit 16 bis 24 C-Atomen und n eine Zahl zwischen 2 und 10 bedeutet,
c) aliphatische Carbonsäurealkylester mit 10 bis 22 C-Atomen im Säurerest und 1 - 4 C-Atomen im Alkoholrest,
d) C₁₀₋₂₂-Alkyl- und/oder C₁₀₋₂₂-Alkenylsulfate in Form ihrer Alkali-, Erdalkali- und/oder Ammoniumsalze,
e) aliphatische C₁₀-₂₂-Carbonsäurediethanolamide und/oder -polydiethanolamide und/oder
f) Sulfobernsteinsäuremono- und/oder-di-C₈₋₁₈-alkylester in Form ihrerAlkali-, Erdalkali- und/oderAmmoniumsalze,
0,25 bis 1,3 g Polyacrylsäuren mit mittleren Molekulargewichten zwischen 3.500 und 4.500,
0,25 bis 1 g Sequestrierungsmittel
0,25 bis 1,1 g Borsäure und
0,25 bis 0,75 g C₁₂-₁₈-Alkansulfonate in Form ihrer Alkali-und/oder Ammoniumsalze
enthalten.

6. Verfahren nach Anspruch 5, dadurch gekennzeichnet, daß die Flotten pro Liter 3 bis 7 g Tenside aus einer oder mehreren der Gruppen a) bis f)
0,25 bis 1,0 g Polyacrylsäuren
0,25 bis 0,7 g Sequestrierungsmittel
0,25 bis 1,0 g Borsäure
0,25 bis 0,6 g C₁₂₋₁₈-Alkansulfonate in Form ihrer Alkali-und/oderAmmoniumsalze
enthalten.

7. Verfahren nach einem oder beiden der Ansprüche 5 bis 6, dadurch gekennzeichnet, daß die Flotten Tenside aus einer oder mehreren der folgenden Gruppen enthalten:
a) C₁₂₋₂₂-Alkyl- und/oder C₁₂₋₂₂-Alkenylalkohole, alkoxyliert mit 2 bis 10 Mol Ethylenoxid und/oder Propylenoxid mit jodzahlen zwischen 0 und 50
b) Polyether der allgemeinen Formel in der R¹ eine Alkylgruppe mit 1 bis 5 C-Atomen, R² einen verzweigtkettigen Alkylrest mit 16 bis 24 C-Atomen und n eine Zahl zwischen 4 und 8 bedeutet,
c) aliphatische Carbonsäuremethylester mit 12 bis 18 C-Atomen,
d) C₁₂₋₁₈-Alkyl- und/oder C₁₂₋₁₈-Alkenylsulfate in Form ihrer Alkalisalze und/oder
e) aliphatische C₁₀₋₁₈-Carbonsäurediethanolamide und/oder -polydiethanolamide und/oder
f) Sulfobernsteinsäuremono-C₁₀₋₁₈-alkylester in Form ihrer Alkalisalze.

8. Verfahren nach einem oder mehreren der Ansprüche 5 bis 7, dadurch gekennzeichnet, daß die Flotten Tenside aus einer oder mehreren der Gruppen a) und/oder b) enthalten.

9. Verwendung von Tensiden aus einer oder mehreren der folgenden Gruppen:
a) C₁₀₋₂₂-Alkyl- und/oder C₁₀₋₂₂-Alkenylalkohole, alkoxyliert mit 2 bis 40 Mol Ethylenoxid und/oder Propylenoxid mit jodzahlen zwischen 0 und 60
b) Polyether der allgemeinen Formel in der R¹ eine Alkylgruppe mit 1 bis 5 C-Atomen oder eine Alkylarylgruppe mit 8 bis 12 C-Atomen im Alkylrest, R² H oder einen verzweigtkettigen Alkylrest mit 16 bis 24 C-Atomen und n eine Zahl zwischen 2 und 10 bedeutet,
c) aliphatische Carbonsäurealkylester mit 10 bis 22 C-Atomen im Säurerest und 1 - 4 C-Atomen im Alkoholrest,
d) C₁₀₋₂₂-Alkyl- und/oder C₁₀₋₂₂-Alkenylsulfate in Form ihrer Alkali-, Erdalkali- und/oder Ammoniumsalze,
e) aliphatische C₁₀-₂₂-Carbonsäurediethanolamide und/oder -polydiethanolamide und/oder
f) Sulfobernsteinsäuremono- und/oder-di-C₈₋₁₈-alkylester in Form ihrerAlkali-, Erdalkali- und/oderAmmoniumsalze
in bleichmittelfreien, wäßrigen, alkalischen Flotten in Mengen von 2,5 und 10 g pro Liter zum einbadigen Entbasten und Entfärben von Naturseiden.

10. Verwendung nach Anspruch 9, dadurch gekennzeichnet, daß bleichmittelfreie Flotten mit Tensidgehalten zwischen 3 und 7 g pro Liter Flotte verwendet werden.

## Claims

1. Aqueous preparations for the single-bath degumming and decoloring of natural silk containing, based on the aqueous preparation, 10 to 55% by weight surfactants from one or more of the following groups:
a) C₁₀₋₂₂ alkyl and/or C₁₀₋₂₂ alkenyl alcohols alkoxylated with 2 to 40 mol ethylene oxide and/or propylene oxide and having iodine values of 0 to 60
b) polyethers corresponding to the following general formula in which R¹ is a C₁₋₅ alkyl radical or an alkylaryl radical containing 8 to 12 carbon atoms in the alkyl group, R² is H or a branched C₁₆₋₂₄ alkyl radical and n is a number of 2 to 10,
c) aliphatic carboxylic acid alkyl esters containing 10 to 22 carbon atoms in the acid part and 1 to 4 carbon atoms in the alcohol part,
d) C₁₀₋₂₂ alkyl and/or C₁₀₋₂₂ alkenyl sulfates in the form of their alkali metal, alkaline earth metal and/or ammonium salts,
e) aliphatic C₁₀₋₂₂ carboxylic acid diethanolamides and/or polydiethanolamides and/or
f) sulfosuccinic acid mono- and/or di-C₈₋₁₈-alkyl esters in the form of their alkali metal , alkaline earth metal and/or ammonium salts,
1 to 7% by weight polyacrylic acids having average molecular weights in the range from 3,500 to 4,500,
1 to 5 % by weight sequestering agents,
1 to 6% by weight boric acid,
1 to 4% by weight C₁₂-₁₆ alkane sulfonates in the form of their alkali metal and/or ammonium salts and
12 to 35% by weight 25 to 35% by weight alkali metal hydroxide.

2. Preparations as claimed in claim 1, characterized in that they contain, based on the aqueous preparation,
10 to 50% by weight surfactants from one or more of groups a) to f),
1 to 5% by weight polyacrylic acids,
1 to 4% by weight sequestering agents,
2 to 5% by weight boric acid,
1 to 3% by weight C₁₂₋₁₈ alkane sulfonates in the form of their alkali metal and/or ammonium salts and
13 to 30% by weight 25 to 35% by weight alkali metal hydroxide.

3. Preparation as claimed in one or both of claims 1 and 2, characterized in that they contain surfactants from one or more of the following groups:
a) C₁₂-₂₂ alkyl and/or C₁₂-₂₂ alkenyl alcohols alkoxylated with 2 to 10 mol ethylene oxide and/or propylene oxide and having iodine values of 0 to 50
b) polyethers corresponding to the following general formula in which R¹ is a C₁₋₅ alkyl radical, R² is a branched C₁₆₋₂₄ alkyl radical and n is a number of 4 to 8,
c) aliphatic carboxylic acid methyl esters containing 12 to 18 carbon atoms,
d) C₁₂-₁₈ alkyl and/or C₁₂-₁₈ alkenyl sulfates in the form of their alkali metal salts and/or
e) aliphatic C₁₀₋₁₈ carboxylic acid diethanolamides and/or polydiethanolamides and/or
f) sulfosuccinic acid mono-C₁₀₋₁₈-alkyl esters in the form of their alkali metal salts.

4. Preparations as claimed in one or more of claims 1 to 3, characterized in that they contain surfactants from one or more of groups a) and/or b).

5. A process for the degumming and decoloring of natural silk with aqueous alkaline liquors containing polyacrylic acids having molecular weights in the agents from 3,500 to 4,500, sequestering agents, wetting agents and buffer salt, characterized in that natural silk is treated in one bath at temperatures of 90 to 98°C with bleach-free aqueous liquors having pH values of 10 to 12 which contain per liter liquor 2.5 to 10 g surfactants from one or more of the following groups
a) C₁₀₋₂₂ alkyl and/or C₁₀₋₂₂ alkenyl alcohols alkoxylated with 2 to 40 mol ethylene oxide and/or propylene oxide and having iodine values of 0 to 60
b) polyethers corresponding to the following general formula in which R¹ is a C₁₋₅ alkyl radical or an alkylaryl radical containing 8 to 12 carbon atoms in the alkyl group, R² is H or a branched C₁₆₋₂₄ alkyl radical and n is a number of 2 to 10,
c) aliphatic carboxylic acid alkyl esters containing 10 to 22 carbon atom in the acid part and 1 to4 carbon atoms in the alcohol part,
d) C₁₀₋₂₂ alkyl and/or C₁₀₋₂₂ alkenyl sulfates in the form of their alkali metal, alkaline earth metal and/or ammonium salts,
e) aliphatic C₁₀₋₂₂ carboxylic acid diethanolamides and/or polydiethanolamides and/or
f) sulfosuccinic acid mono- and/or di-C₈₋₁₈-alkyl esters in the form of their alkali metal, alkaline earth metal and/or ammonium salts,
0.25 to 1.3 g polyacrylic acids having average molecular weights in the range from 3,500 to 4,500,
0.25 to 1 g sequestering agents,
0.25 to 1.1 g boric acid and
0.25 to 0.75 g C₁₂-₁₈ alkane sulfonates in the form of their alkali metal and/or ammonium salts.

6. A process as claimed in claim 5, characterized in that the liquors contain per liter
3 to 7 g surfactants from one or more of groups a) to f),
0.25 to 1.0 g polyacrylic acids,
0.25 to 0.7 g sequestering agents,
0.25 to 1.0 g boric acid,
0.25 to 0.6 g C₁₂-₁₈ alkane sulfonates in the form of their alkali metal and/or ammonium salts.

7. A process as claimed in one or both of claims 5 and 6, characterized in that the liquors contain surfactants from one or more of the following groups:
a) C₁₂-₂₂ alkyl and/or C₁₂-₂₂ alkenyl alcohols alkoxylated with 2 to 10 mol ethylene oxide and/or propylene oxide and having iodine valurs of 0 to 50
b) polyethers corresponding to the following general formula in which R¹ is a C₁₋₅ alkyl radical, R² is a branched C₁₆₋₂₄ alkyl radical and n in a number of 4 to 8,
c) aliphatic carboxylic acid methyl esters containing 12 to 18 carbon atoms,
d) C₁₂-₁₈ alkyl and/or C₁₂₋₁₈ alkenyl sulfates in the form of their alkali metal salts and/or
e) aliphatic C₁₀₋₁₈ carboxylic acid diethanolamides and/or polydiethanolamides and/or
f) sulfosuccinic acid mono-C₁₀₋₁₈-alkyl esters in the form of their alkali metal salts.

8. A process as claimed in one or more of claim 5 to 7, characterized in that the liquors contain surfactants from one or more of groups a) and/or b).

9. The use of surfactants from one or more of the following groups:
a) C₁₀₋₂₂ alkyl and/or C₁₀₋₂₂ alkenyl alcohols alkoxylated with 2 to 40 mol ethylene oxide and/or propylene oxide and having iodine values of 0 to 60
b) polyethers corresponding to the following general formula in which R¹ is a C₁₋₅ alkyl radical or an alkylaryl radical containing 8 to 12 carbon atoms in the alkyl group, R² is H or a branched C₁₆₋₂₄ alkyl radical and n is a number of 2 to 10,
c) aliphatic carboxylic acid alkyl esters containing 10 to 22 carbons atoms in the acid part and 1 to 4 carbon atom in the alcohol part,
d) C₁₀₋₂₂ alkyl and/or C₁₀₋₂₂ alkenyl sulfates in the form of their alkali metal, alkaline earth metal and/or ammonium salts,
e) aliphatic C₁₀₋₂₂ carboxylic acid diethanolamides and/or polydiethanolamides and/or
f) sulfosuccinic acid mono- and/or di-C₈₋₁₈-alkyl esters in the form of their alkali metal, alkaline earth
metal and/or ammonium salts, in bleach-free, aqueous alkaline liquors in quantities of 2.5 to 10 g per liter for the single-bath degumming and decoloring of natural silk.

10. The use claimed in claim 9, characterized in that bleach-free liquors having surfactant contents of 3 to 7 g per liter liquor are used.

## Revendications

1. Agents aqueux pour le décruage et la décoloration monobains des soies naturelles, renfermant, par rapport aux agents aqueux, 10 à 55 % en poids de tensioactifs faisant partie d'un ou de plusieurs des groupes ci-après:
a) alcools alkyliques de C₁₀ à C₂₂ et/ou alcényliques de C₁₀ à C₂₂, alcoxylés avec 2 à 40 moles d'oxyde d'éthylène et/ou d'oxyde de propylène présentant des indices d'iode compris entre 0 et 60,
b) polyéthers de la formule qénérale dans laquelle R¹ représente un radical alkyle comportant 1 à 5 atomes de C ou un radical alkylaryle avec 8 à 12 atomes de C dans le groupe alkyle, R² correspond à l'hydrogène ou à un radical alkyle à channe ramifiée comportant 16 à 24 atomes de C et n est un nombre compris entre 2 et 10,
c) esters alkyliques d'acide carboxylique aliphatique comportant 10 à 22 atomes de C dans le radical acide et 1 à 4 atomes de C dans le radical alcool,
d) alkylsulfates de C₁₀ à C₂₂ et/ou alcénylsulfates de C₁₀ à C₂₂, sous la forme de leurs sels de métaux alcalins, de métaux alcalino-terreux et/ou d'ammonium,
e) diéthanolamides et/ou polydiéthanolamides d'acide carboxylique aliphatique de C₁₀ à C₂₂ et/ou
f) esters mono- et/ou di-(alkyliques de C₈ à C₁₈) d'acide sulfosuccinique, sous la forme de leurs sels
de métaux alcalins, de métaux alcalino-terreux et/ou d'ammonium, 1 à 7 % en poids d'acides polyacryliques avec un poids moléculaire moyen compris entre 3.500 et 4.500,
1 à 5 % en poids de complexants,
1 à 6 % en poids d'acide borique,
1 à 4 % en poids d'alcanesulfonates de C₁₂ à C₁₈ sous la forme de leurs sels de métaux alcalins et/ou d'ammonium et
12 à 35 % en poids de lessive alcaline à 25 à 35 % en poids.
2. Agents selon la revendication 1, caractérisés en ce qu'ils renferment, par rapport aux agents aqueux,
10 à 50 % en poids de tensioactifs faisant partie d'un ou de plusieurs des groupes a) à f)
1 à 5 % en poids d'acides polyacryliques
1 à 4 % en poids de complexants
2 à 5 % en poids d'acide borique
1 à 3 % en poids d'alcanesulfonates de C₁₂ à C₁₈, sous la forme de leurs sels de métaux alcalins et/ou d'ammonium et
13 à 30 % en poids de lessive alcaline à 25 à 35 % en poids.

3. Agents selon l'un des deux revendications 1 et 2, caractérisés en ce qu'ils renferment des tensioactifs faisant partie d'un ou de plusieurs des groupes ci-après:
a) alcools alkyliques de C₁₀ à C₂₂ et/ou alcényliques de C₁₂ à C₂₂, alcoxylés avec 2 à 10 moles d'oxyde d'éthylène et/ou d'oxyde de propylène présentant des indices d'iode compris entre 0 et 50,
b) polyéthers de la formule générale dans laquelle R¹ représente un radical alkyle comportant 1 à 5 atomes de C, R² correspond à un radical alkyle à chaîne ramifiée comportant 16 à 24 atomes de C et n est un nombre compris entre 4 et 8,
c) esters méthyliques d'acide carboxylique aliphatique comportant 12 à 18 atomes de C,
d) alkylsulfates de C₁₂ à C₁₈ et/ou alcénylsulfates de C₁₂ à C₁₈, sous la forme de leurs sels de métaux alcalins et/ou
e) diéthanolamides et/ou polydiéthanolamides d'acide carboxylique aliphatique de C₁₀ à C₁₈ et/ou
f) esters monoalkyliques de C₁₀ à C₁₈ d'acide sulfosuccinique, sous la forme de leurs sels de métaux alcalins.

4. Agents selon l'une ou plusieurs des revendications 1 à 3, caractérisés en ce qu'ils renferment des tensioactifs faisant partie d'un ou de plusieurs des groupes a) et/ou b).

5. Procédé de décruage et de décoloration de soies naturelles par des bains alcalins aqueux, renfermant des acides polyacryliques dont le poids moléculaire moyen est compris entre 3.500 et 4.500, des complexants, des agents mouillants et des sels tampons, caractérisé en ce que l'on traite la soie naturelle dans un bain à des températures comprises entre 90 et 98 °C par des bains aqueux, exempts d'agents de blanchiment dont le pH est compris entre 10 et 12, qui renferment par litre de bain 2,5 à 10 g de tensioactifs faisant partie de l'un de plusieurs des groupes ci-après
a) alcools alkyliques de C₁₀ à C₂₂ et/ou alcényliques de C₁₀ à C₂₂, alcoxylés avec 2 à 40 moles d'oxyde d'éthylène et/ou d'oxyde de propylène présentant des indices d'iode compris entre 0 et 60,
b) polyéthers de la formule générale dans laquelle R¹ représente un radical alkyle comportant 1 à 5 atomes de C ou un radical alkylaryle avec 8 à 12 atomes de C dans le groupe alkyle, R² correspond à l'hydrogène ou à un radical alkyle à chaîne ramifiée comportant 16 à 24 atomes de C et n est un nombre compris entre 2 et 10,
c) esters alkyliques d'acide carboxylique aliphatique comportant 10 à 22 atomes de C dans le radical acide et 1 à 4 atomes de C dans le radical alcool,
d) alkylsulfates de C₁₀ à C₂₂ et/ou alcénysulfates de C₁₀ à C₂₂, sous la forme de leurs sels de métaux alcalins, de métaux alcalino-terreux et/ou d'ammonium,
e) diéthanolamides et/ou polydiéthanolamides d'acide carboxylique aliphatique de C₁₀ à C₂₂ et/ou
f) esters mono- et/ou di-(alkyliques de C₈ à C₁₈) d'acide sulfosuccinique, sous la forme de leurs sels
de métaux alcalins, de métaux alcalino-terreux et/ou d'ammonium,
0,25 à 1,3 g d'acides polyacryliques avec un poids moléculaire moyen compris entre 3.500 et 4.500,
0,25 à 1 g de complexants,
0,25 à 1,1 g d'acide borique,
0,25 à 0,75 g d'alcanesulfonates de C₁₂ à C₁₈ sous la forme de leurs sels de métaux alcalins et/ou d'ammonium.

6. Procédé selon la revendication 5, caractérisé en ce que les bains renferment par litre
3 à 7 g de tensioactifs faisant partie d'un ou de plusieurs des groupes a) à f)
0,25 à 1,0 g d'acides polyacryliques
0,25 à 0,7 g de complexants
0,25 à 1,0 g d'acide borique
0,25 à 0,6 g d'alcanesulfonates de C₁₂ à C₁₈, sous la forme de leurs sels de métaux alcalins et/ou d'ammonium.

7. Procédé selon l'une des revendications 5 à 6, caractérisé en ce que les bains renferment des tensioactifs faisant partie d'un ou de plusieurs des groupes ci-après:
a) alcools alkyliques de C₁₀ à C₂₂ et/ou alcényliques de C₁₂ à C₂₂, alcoxylés avec 2 à 10 moles d'oxyde d'éthylène et/ou d'oxyde de propylène présentant des indices d'iode compris entre 0 et 50,
b) polyéthers de la formule générale dans laquelle R¹ représente un radical alkyle comportant 1 à 5 atomes de C, R² correspond à un radical alkyle à chaîne ramifiée comportant 16 à 24 atomes de C et n est un nombre compris entre 4 et 8,
c) esters méthyliques d'acide carboxylique aliphatique comportant 12 à 18 atomes de C,
d) alkylsulfates de C₁₂ à C₁₈ et/ou alcénylsulfates de C₁₂ à C₁₈, sous la forme de leurs sels de métaux alcalins et/ou
e) diéthanolamides et/ou polydiéthanolamides d'acide carboxylique aliphatique de C₁₀ à C₁₈ et/ou
f) esters monoalkyliques de C₁₀ à C₁₈ d'acide sulfosuccinique, sous la forme de leurs sels de métaux alcalins.

8. Procédé selon l'une des revendications 5 à 7, caractérisé en ce que les bains renferment des tensioactifs faisant partie d'un ou de plusieurs des groupes a) et/ou b).

9. Mise en oeuvre de tensioactifs faisant partie d'un ou de plusieurs des groupes ci-après:
a) alcools alkyliques de C₁₀ à C₂₂ et/ou alcényliques de C₁₀ à C₂₂, alcoxylés avec 2 à 40 moles d'oxyde d'éthylène et/ou d'oxyde de propylène présentant des indices d'iode compris entre 0 et 60,
b) polyéthers de la formule générale dans laquelle R¹ représente un radical alkyle comportant 1 à 5 atomes de C ou un radical alkylaryle avec 8 à 12 atomes de C dans le groupe alkyle, R² correspond à l'hydrogène ou à un radical alkyle à chaîne ramifiée comportant 16 à 24 atomes de C et n est un nombre compris entre 2 et 10,
c) esters alkyliques d'acide carboxylique aliphatique comportant 10 à 22 atomes de C dans le radical acide et 1 à 4 atomes de C dans le radical alcool,
d) alkylsulfates de C₁₀ à C₂₂ et/ou alcénylsulfates de C₁₀ à C₂₂ sous la forme de leurs sels de métaux alcalins, de métaux alcalino-terreux et/ou d'ammonium,
e) diéthanolamides et/ou polydiéthanolamides d'acide carboxylique aliphatique de C₁₀ à C₂₂ et/ou
f) esters mono- et/ou di-(alkyliques de C₈ à C₁₈) d'acide sulfosuccinique, sous la forme de leurs sels de métaux alcalins, de métaux alcalino-terreux et/ou d'ammonium dans des bains alcalins, aqueux, exempts d'agents de blanchiment, en quantités entre 2,5 et 10 g par litre, pour le décruage et la décoloration monobains de la soie naturelle.

10. Mise en oeuvre selon la revendication 9, caractérisée en ce que l'on utilise des bains exempts d'agents de blanchiment avec des concentrations de tensioactifs comprises entre 3 et 7 g par litre de bain.
